# EUROPÄISCHE PATENTSCHRIFT

(11) **EP 0 237 702 B1**
(45) Veröffentlichungstag und Bekanntmachung des Hinweises auf die Patenterteilung: **16.08.1989**
(21) Anmeldenummer: 87100270.5
(22) Anmeldetag: 12.01.1987
(51) Int. Cl.: C10B 55/00

(54) **Verfahren zur kontinuierlichen Verkokung von Pechen und Verwendung des gewonnenen Kokses**
Process for the continuous coking of pitches, and use of the coke obtained
Procédé pour la cokéfaction continue de poix et utilisation du coke obtenu

(30) Priorität: 20.03.1986 DE 3609348
(43) Veröffentlichungstag der Anmeldung: 23.09.1987
(73) Patentinhaber: RÜTGERSWERKE AKTIENGESELLSCHAFT, 60326 Frankfurt (DE)
(72) Erfinder: Morgenstern, Manfred, D-4620 Castrop-Rauxel (DE); Bertrand, Claus, D-4620 Castrop-Rauxel (DE)

(56) Entgegenhaltungen:
- US-A- 2 357 621

## Beschreibung

Die Erfindung betrifft ein Verfahren zum kontinuierlichen Verkoken von Pechen, insbesondere von Steinkohlenteerhartpechen, und die Verwendung des nach diesem Verfahren erhaltenen Kokses.

Für die Verkokung hochsiedender steinkohlenteerstämmiger oder mineralölstämmiger Rückstände werden heute drei unterschiedliche Verkokungsverfahren angewandt:
a) das Horizontalkammer-Verkokungsverfahren,
b) das Delayed-Coking-Verfahren und
c) das Fluid-Coking-Verfahren.

Das Verfahren nach a) ist eine Hochtemperaturverkokung und entspricht, von einigen Besonderheiten abgesehen, dem bekannten Kohleverkokungsverfahren. Als Einsatzprodukt wird ein Steinkohlenteerhartpech mit einem Verkokungsrückstand nach Brockmann-Muck von mehr als 50 % verwendet. Der erhaltene Koks ist sehr hart und braucht im allgemeinen wegen der hohen Verkokungstemperatur von mindestens 1000 _{°}C nicht kalziniert zu werden. Das Verfahren ist sehr lohnintensiv. Die Anlagen, insbesondere die Ofenausmauerung, sind wegen der anderen physikalischen und chemischen Eigenschaften des Hartpechs gegenüber denen der Kohle wesentlich reparaturanfälliger als die der Kohleverkokung. Das Verfahren selbst ist diskontinuierlich, so daß eine Vielzahl von Kammern notwendig ist, um insgesamt.einen quasi-kontinuierlichen Betrieb zu ermöglichen.

Das Verfahren nach b) ist ein Schwelverfahren bei etwa 500 _{°}C. Als Einsatzprodukte kommen neben Rückständen der Mineralölindustrie auch Steinkohlenteerweichpeche zum Einsatz. Ursprünglich wurde der Delayed-Coker als thermischer Cracker betrieben. Es wurde jedoch bald erkannt, daß er eine ausgezeichnete Vorrichtung zur Herstellung hochanisotroper Spezialkokse ist. Der erhaltene Schwelkoks muß für die Weiterverwendung getrocknet und kalziniert werden. Die Anlagenkosten sind hoch, so daß eine Rentabilität nur bei der Erzeugung besonders hochwertiger Kokse oder wertvoller Öle gegeben ist. Dies ist bei unbehandelten Steinkohlenteerpechen normalerweise nicht der Fall. Das Verfahren selbst ist mit mindestens zwei Kokertrommeln quasi-kontinuierlich durchführbar.

Das Verfahren nach c) ist ebenfalls ein Schwelverfahren, das jedoch kontinuierlich ausgeführt wird. Der Fluid-Coker ist ein thermischer Cracker für Mineralölrückstände. Der als Abfallprodukt entstehende Koks wird als Brennstoff verwendet. Für Steinkohlenteerpeche ist dieses Verfahren wegen der zu geringen ÖI- und Gasausbeute weniger geeignet.

Aufgabe der Erfindung ist es daher, ein einfaches preiswertes Verfahren für die Verkokung von Steinkohlenteerhartpechen und vergleichbaren Produkten zu entwickeln und für den so erzeugten Koks geeignete Anwendungsgebiete zu finden. Die Aufgabe wird dadurch gelöst, daß das Hartpech in einem mit einem Räumwerkzeug versehenen, von außen beheizten Drehrohrofen bei Temperaturen der Innenwand zwischen 500 und 800 _{°}C und einer Verweilzeit von 0,5 bis 1,5 h verkokt wird, wobei die entstehenden Gase und Dämpfe im Gegenstrom zum verkokenden Pech geführt werden, und der erhaltene Schwelkoks anschließend, vorzugsweise ohne vorherige Kühlung, in üblicher Weise kalziniert wird. Als Hartpech werden aromatische Rückstände mit einem Erweichungspunkt (EP) nach Kraemer-Sarnow (K.-S.) von mindestens 130 _{°}C und einem Verkokungsrückstand nach Brockmann-Muck (B.-M.) von mindestens 45 Gew.-% bezeichnet. Sie können steinkohlenstämmig, wie z. B. Steinkohlenteerhartpech, oder auch mineralölstämmig sein, wie beispielsweise Petrohartpech aus der Benzinpyrolyse zur Herstellung von Olefinen. Der Drehrohrofen sollte zweckmäßigerweise in mehrere, unterschiedlich beheizbare Sektionen unterteilt sein. Durch eine äußere Beheizung werden die der Aufgabeseite zugewandten Segmente bis auf eine Außentemperatur von etwa 850 _{°}C erhitzt. Die Außentemperatur der nachfolgenden Sektionen kann dann bis etwa 600 _{°}C abfallen. Um eine Adsorption der Kondensate am Schwelkoks zu vermeiden, werden die Gase und Dämpfe im Gegenstrom zum verkokenden Pech geführt. Die Dämpfe werden nach dem Verlassen des Drehrohrofens kondensiert und können als Rußölkomponente verwendet oder der Hartpechherstellung zugeführt werden. Dabei hat sich die Einspeisung eines Inertgases an der Austragsseite des Drehrohrofens als hilfreich erwiesen. Die Verweilzeit der Dämpfe in der Verkokungszone wird dadurch verkürzt und die Rußbildung und Ablagerungen in den anschließenden Brüdenleitungen vermieden. Als Räumwerkzeug hat sich vor allem im vorderen Teil eine zur Aufgabeseite hin konische, mit körnigem Material beschwerte Schnecke bewährt, die mindestens etwa 1/3, vorzugsweise 1/2 mal so lang ist wie das Drehrohr und deren Neigung größer als die des Drehrohres ist. Daran kann sich eine Glattwalze anschließen. Das Räumwerkzeug ist vorzugsweise selbstzentrierend und wird kraftschlüssig von der Trommel bewegt. Das Pech kann stückig beispielsweise über eine Zellradschleuse oder flüssig in den Drehrohrofen eingebracht werden. Am Ende wird der Schwelkoks in stückiger Form über eine weitere Zellradschleuse ausgetragen und kann direkt der Kalziniereinrichtung zugeführt werden. Da das bei den Verkokungsverfahren a) und b) übliche Abkühlen des Kokses mit Wasser entfällt, ist wesentlich weniger Zeit und Energie für die Kalzinierung erforderlich.

Drehrohröfen werden zwar bekannterweise für die Verkokung bzw. Kalzinierung fester Brennstoffe wie Schwelkoks und Braunkohle oder zur Pyrolyse von überwiegend festen Abfällen verwendet, aber bei diesen bekannten Verfahren ist eine Verkokung der Einsatzprodukte an der heißen Wandung des Ofens nicht zu befürchten, oder sie tritt nur in vermindertem Umfang auf. Die Erfindung wird anhand der nachfolgenden Beispiele näher erläutert.

### Beispiel 1

In einem Drehrohrofen mit einem inneren Durchmesser von 0,8 m und einer beheizten Länge von 7,2 m mit einer 4 m langen konischen Schnecke im vorderen Teil werden 75 kg/h eines Steinkohlenteerhartpechs mit einem EP (K.-S.) von 150 _{°}C und einem Verkokungsrückstand (B.-M.) von 50 % eingespeist. Der Ofen ist in 6 Sektionen unterteilt, die indirekt mit Gas beheizt werden. Die Temperatur der Außenwand im Bereich des Eintrags beträgt 850 _{°}C und fällt zum Austrag hin auf 700 _{°}C. Im Mittel über die einzelnen Heizzonen liegt die Rohrwand-Außentemperatur etwa bei 800 _{°}C. Das Drehrohr wird mit 2 Upm angetrieben. Die mittlere Verweilzeit des verkokenden Pechs im Drehrohrofen beträgt etwa 1,5 h. Der Ofen zeigt keinerlei Anbackungen, und der Grünkoks fällt in stückiger Form (74 Gew.-% größer 5 mm, 99 Gew.-% größer 1 mm) an. Der Koks hat eine hohe Dichte und Festigkeit. Er wird ohne Abkühlung oder Zwischenlagerung in eine Kalziniertrommel eingespeist und dort bei 1300 _{°}C in üblicher Weise kalziniert.

### Beispiel 2

Das Beispiel 1 wird mit einem Durchsatz von 300 kg/h Pech bei einer Drehzahl von 6 Upm wiederholt. Die Verweilzeit des verkokenden Pechs im Drehrohrofen vermindert sich dabei auf etwa 0,5 h. Es entstehen 71 Gew.-% Grünkoks mit 3,5 Gew.-% Flüchtigem und einer Schüttdichte von 0,5 g/cm3, 11 Gew.-% Schweröl, 14 Gew.-% Leichtöl und 4 Gew.-% Gas und Verluste. Während der Verkokung wird der Drehrohrofen im Gegenstrom zum Pech mit 30 m³/h Stickstoff gespült. Gase und Dämpfe verlassen den Ofen an der Pechaufgabeseite und werden in zwei Stufen kondensiert. Der Grünkoks wird sofort in eine übliche Kalziniertrommel überführt und dort bei 1300 _{°}C kalziniert. Es werden 89 Gew.-% kalzinierter Koks mit einem Restwasserstoffgehalt von 0,1 Gew.-% und einer wahren Dichte von 2,028 g/cm³ erhalten. Die Analysen der Öle und des Gases sind in den Tabellen I und II enthalten. In Tabelle 111 wird der erfindungsgemäß gewonnene kalzinierte Koks (1) in seinen Eigenschaften mit normalem Petrokoks (2) und mit Pechkoks aus dem Horizontalkammerofen (3) verglichen. Die Untersuchungen sind wie üblich an Formkörpern durchgeführt.

Der erfindungsgemäße Koks zeichnet sich durch geringen C0₂-Abbrand und hohe elektrische Leitfähigkeit aus. Seine Struktur ist trotz der höheren Leitfähigkeit gegenüber der des üblichen Pechkokses feiner und gleichmäßig mosaikartig, wie die Schliffbilder im Vergleich zeigen. Die Vorteile des erfindungsgemäßen Verkokungsverfahrens liegen in der kurzen Verkokungszeit von 1,5 bis 0,5 h, dem geringen Kapitalaufwand und der leichten Bedienung. Außerdem ist es möglich, den Feinanteil des Kokses zurückzuführen und mit dem Pech gemeinsam zu verkoken.

### Bild 1

Pechkoks aus dem Horizontalkammerofen

### Bild 2

Pechkoks nach dem erfindungsgemäßen Verfahren

Wegen der gleichmäßig mosaikartigen Struktur scheint der erfindungsgemäß hergestellte Koks für die Herstellung von Reaktorgraphit geeignet zu sein. Es ist bekannt, daß sich hierfür insbesondere Kokse mit niedrigem Anisotropiekoeffizient eignen. 100 Gew.-Teile des erfindungsgemäß hergestellten Kokses werden daher bis auf eine Korngröße von maximal 0,5 mm gemahlen und mit 27,5 Gew.-Teilen eines Standard-Elektrodenpechs gemischt. Diese Masse wird zu Testelektroden verpreßt und bei 900 _{°}C gebrannt. Aus den Testelektroden werden Stäbchen geschnitten, die bei 1300 _{°}C kalziniert werden. Sie haben eine wahre Dichte von 2,12 g/cm3 und einen thermischen Ausdehnungskoeffizienten (a) in Längs-und Querrichtung im Bereich von 20 bis 200 _{°}C von Daraus errechnet sich ein Anisotropiekoeffizient
1/pG(lvon 1,11.

Die Stäbchen werden bei 2700 _{°}C graphitiert und ihre physikalischen Eigenschaften mit denen eines Reaktorgraphits aus Gilsonite-Koks verglichen:

Wie die Analysendaten zeigen ist der erfindungsgemäße Koks hervorragend für die Herstellung von Reaktorgraphit geeignet. Er hat einen für Pechkoks aus normalem, nicht gereinigtem Hartpech außergewöhnlich niedrigen Ausdehnungskoeffizienten und einen geringen Anisotropiekoeffizienten. Ein weiterer Vorteil ist sein geringes Porenvolumen.

## Patentansprüche

1. Verfahren zur kontinuierlichen Verkokung von Pechen, dadurch gekennzeichnet, daß Hartpech mit einem Erweichungspunkt (Kraemer-Sarnow) von mindestens 130 _{°}C und einen Verkokungsrückstand (Brockmann-Muck) von mindestens 45 Gew.-% in einem mit einem Räumwerkzeug versehenen von außen beheizbaren Drehrohrofen bei Temperaturen der Innenwandung zwischen 500 und 800 °C und einer Verweilzeit von 0,5 bis 1,5 h verkokt wird, wobei die entstehenden Gase und Dämpfe im Gegenstrom zum verkokenden Pech geführt werden und der erhaltene Schwelkoks anschließend, vorzugsweise ohne vorherige Kühlung, in üblicher Weise kalziniert wird.

2. Verfahren nach Anspruch 1, dadurch gekennzeichnet, daß ein Inertgas an der Austragsseite des Drehrohrofens eingespeist wird.

3. Verwendung des nach Anspruch 1 hergestellten Kokses zur Erzeugung von Reaktorgraphit.

## Claims

1. A process for the continuous coking of pitches, characterized in that hard pitch with a softening point (Kraemer-Sarnow) of at least 130_{°}C and a coking residue (Brockmann-Muck) of at least 45% by weight is coked in an externally heatable tubular rotary kiln provided with a removal tool at inner-wall temperatures of between 500 and 800_{°}C and for a dwell period of 0.5 to 1.5 hours, the gases and vapours formed being channelled in counterflow to the coking pitch and the low-temperature coke obtained being subsequently calcinated in conventional manner, preferably without preliminary cooling.

2. A process according to claim 1, characterized in that an inert gas is fed in at the delivery end of the tubular rotary kiln.

3. Use of the coke obtained according to claim 1 for the production of reactor graphite.

## Revendications

1. Procédé pour la cokéfaction en continu de brais, caractérisé en ce qu'un brai dur ayant un point de ramollissement (Kraemer-Sarnow) d'au moins 130_{°}C et un résidu de cokéfaction (Brockmann-Muck) d'au moins 45% en poids est cokéfié dans un four tubulaire rotatif équipé d'un outil dégorgeoir et pouvant être chauffé depuis l'extérieur à des températures de la paroi intérieure entre 500 et 800_{°}C et un temps de séjour de 0,5 à 1,5 heures, les gaz et les vapeurs produits étant menés à contre-courant vers le brai à cokéfier et le semi-coke ou coke de basse carbonisation obtenu étant subséquemment calciné selon la manière habituelle, de préférence sans refroidissement préliminaire.

2. Procédé selon la revendication 1, caractérisé en ce qu'un gaz inerte est introduit sur le côté de déchargement du four tubulaire rotatif.

3. Utilisation du coke produit selon la revendication 1 pour la production de graphite de réacteur.
